# FASCICULE DE BREVET EUROPEEN

(11) **EP 0 262 005 B1**
(45) Date de publication et mention de la délivrance du brevet: **06.06.1990**
(21) Numéro de dépôt: 87401875.7
(22) Date de dépôt: 12.08.1987
(51) Int. Cl.: H01T 21/02

(54) **Procédé de fabrication d'une électrode centrale bimétallique à pointe de platine pour bougie d'allumage et électrode obtenue selon ce procédé**
Herstellungsverfahren für eine bimetallische Mittelelektrode mit einem Platinstift für Zündkerze und Elektrode, hergestellt nach diesem Verfahren
Method of making a bimetallic central electrode with a platinum tip for a sparking plug, and electrode obtained by this method

(30) Priorité: 08.09.1986 FR 8612558
(43) Date de publication de la demande: 30.03.1988
(73) Titulaire: EYQUEM, Société dite:, F-92002 Nanterre (FR)
(72) Inventeur: Matesco, Michel, F-42600 Moingt Montbrison (FR)
(74) Mandataire: Moncheny, Michel

(56) Documents cités:
- EP-A- 0 171 994
- BE-A- 904 355
- DE-A- 3 433 683

## Description

L'invention concerne un procédé de fabrication d'une électrode centrale bimétalliques à pointe de platine pour bougie d'allumage consistant à introduire un insert de cuivre (5) dans une coupelle en nickel (1), à extruder l'ensemble coupelle-mert, à le mettre en forme pour obtenir une électrode bimétallique, et à fixer une pointe de platine (2) sur la coupelle en nickel (1).

Les deux fonctions d'une bougie d'allumage électrique de moteurs thermiques sont d'allumer une étincelle entre l'électrode centrale active et l'électrode de masse et d'évacuer les calories de la chambre de combustion. La construction de l'électrode centrale est donc d'une grande importance pour les fonctions précitées.

C'est ainsi qu'on a été amené à réaliser des électrodes centrales bimétalliques à âme de cuivre améliorant la conduction thermique de l'électrode et à revêtement de nickel.

On connait des procédés de fabrication d'électrodes bimétalliques, consistant essentiellement en trois opérations bien définies par la technique antérieure. Dans une première opération, on forme une coupelle à partir d'un fil en nickel allié. Dans une seconde opération, on introduit un insert de cuivre dans la coupelle et dans une troisième opération on extrude la coupelle et le lopin pour obtenir une électrode utilisable comme électrode centrale active dans une bougie d'allumage.

Lors de l'extrusion, l'insert de cuivre forme une âme qui sert à la dissipation de la chaleur, ce qui est nécessaire car la température de travail dans la partie exposée à la combustion des gaz atteint plus de 800_{°}C.

Pour améliorer les caractéristiques de l'étincelle entre l'électrode active et l'électrode de masse, on fixe sur la coupelle en nickel allié une pointe de platine constituant avec l'extrémité de la coupelle une partie de l'électrode qui fait saillie hors de l'isolateur. Cette pointe de platine peut être soudée électriquement ou selon un autre procédé de fabrication, sertie sur l'électrode bimétallique à âme de cuivre.

On connaît également des électrodes bimétalliques à fil de platine serti, s'étendant sur toute la longueur de l'électrode.

Les procédés connus d'assemblage d'une pointe de platine sur une électrode centrale ont pour inconvénient une mauvaise tenue de la pointe de platine dans le temps en raison de la faiblesse de son assemblage avec le reste de l'électrode.

Tel est le cas par exemple du procédé décrit dans le brevet BE-A 904 355. Ce document propose un procédé selon lequel un insert en métal précieux ou semiprécieux est introduit dans un trou ménagé dans une billette composite et ensuite fixé dans ce trou par sertissage à l'aide d'une opération d'extrusion.

Le EP-A 0 171 994 décrit un procédé de fixation d'une pointe de platine sur une électrode bimétallique préassemblée constituée d'une coupelle en nickel dans laquelle a été introduite une âme de cuivre. Ce procédé de fixation consiste en un soudage électrique par résistance. Suivant ce procédé, une pointe de métal précieux sous la forme d'un fil cylindrique mince est soudée à la face d'extrémité avant de l'éléctrode et est simultanément soumise à une pression destinée à déformer la pointe de métal précieux sur la surface soudée afin de définir une partie formant bride. La surface de contact de la pointe de métal précieux est ainsi élargie afin de fournir une surface de contact relativement large entre la pointe et l'électrode bimétallique pour améliorer la mauvaise tenue de la pointe de métal précieux dans le temps.

Par ailleurs, il n'était jusqu'à présent pas possible d'assembler une pointe de platine par brasage sur une électrode bimétallique en cuivre-nickel en raison du point de fusion élevé que nécessite la brasure (environ 1200_{°}C) alors que le point de fusion du cuivre est plus bas (environ 960_{°}C).

L'invention a pour but de remédier à ces inconvénients en proposant un procédé de fixation d'une pointe de platine sur une électrode centrale.

Elle a donc pour objet un procédé defabrication d'une électrode centrale bimétallique à pointe de platine pour bougie d'allumage consistant à introduire un insert de cuivre dans une coupelle en nickel, à extruder l'ensemble coupelle-insert, à le mettre en forme pour obtenir une électrode bimétallique, et à fixer und pointe de platine sur une coupelle en nickel, caractérisé en ce que l'opération de fixation de la pointe de platine est effectuée avant l'introduction de l'insert de cuivre dans la coupelle et comprend une première phase consistant à positionner par soudage électrique la pointe de platine sur la coupelle en nickel et une deuxième phase consistant à fixer définitivement par brasage sous vide la pointe de platine sur la coupelle dépourvue de l'insert de cuivre.

L'invention sera mieux comprise à l'aide de la description qui va suivre, donnée uniquement à titre d'exemple et faite en se référant aux dessins annexés, sur lesquels:
- les Fig. 1 à 4 sont des vues en coupe montrant les phases successives du procédé de l'invention;
- la Fig. 5 est une vue en coupe longitudinale montrant une phase supplémentaire du procédé de l'invention en vue de l'obtention d'une électrode à pointe de platine aplatie; et
- les Fig. 6 et 7 sont des vues correspondant aux Fig. 1 et 2 montrant les premières phases du procédé de l'invention pour réalisation d'une variante d'électrode à pointe de platine.

La Fig. 1 montre le résultat des deux premières opérations du procédé de l'invention, selon lesquelles une coupelle cylindrique 1 est forméé à partir d'un fil en nickel allié, non représenté, et une pointe centrale de platine 2 de préférence cylindrique est soudée électriquement en 3 à l'extrémité de la coupelle 1.

Le résultat des deux opérations suivantes est montré à la Fig. 2. La pointe de platine 2 dont le point de fusion est d'environ 1770_{°}C est soudée électriquement sur la coupelle 1 dont le point de fusion est d'environ 1400_{°}C et fixée solidement à cette coupelle par une brasure 4 à haute température (environ 1200_{°}C) effectuée sous vide. Ensuite, un insert cylindrique de cuivre 5 est introduit dans la coupelle.

La Fig.3 montre une ébauche d'électrode obtenue par extrusion de l'ensemble formé par la coupelle en nickel allié 1 et l'insert de cuivre 5 qui forme une âme allongée 5, toujours cylindrique à l'intérieur de la coupelle 1, la pointe de platine 2 et la brasure 4 conservant leur forme au centre de l'extrémité fermée de la coupelle.

L'opération d'extrusion est suivie d'un formage de l'électrode selon la Fig.4. L'extrémité ouverte 6 de la coupelle représentée à la Fig.3, est découpée pour établir la longueur voulue de l'électrode. Ensuite, on forme un collet 7 de maintien de l'électrode dans le canal de l'isolateur d'une bougie (non représenté).

L'électrode bimétallique est alors terminée.

Selon une variante, la pointe de platine 2 peut ensuite être écrasée, comme le montre la Fig.5, pour présenter une surface d'étincelage active 8 plus importante.

Les Fig.6 et 7 montrent un autre mode de réalisation du procédé selon l'invention apportant un perfectionnement au procédé décrit en référence aux Fig.1 à 5.

La coupelle 1 est formée avec un téton axial 9 venu de matière, sur lequel une pointe de platine 10 ayant une longueur réduite par rapport à la longueur de la pointe de platine déjà décrite, est soudée électriquement et brasée. On peut ainsi réduire le longueur de platine inactif se trouvant dans la brasure et comme le platine est un métal précieux très coûteux, il est avantageux de pouvoir de cette façon di minuer jusqu'à 50% la quantité de matière noble utilisée par rapport aux quantités requises selon les procédés connus.

Après l'assemblage par soudage et brasage de la pointe de platine 2 sur le téton 8, un insert de cuivre 5 est introduit dans la coupelle, comme représenté à la Fig.7 et déjà décrit en référence à la Fig.2.

Les phases ultérieures de fabrication de l'électrode sont identiques à celles décrites en référence aux Fig.3 à 5.

Le procédé selon l'invention donne donc la possibilité d'effectuer le brasage d'une pointe de platine sur une coupelle de nickel allié et l'on obtient ainsi une électrode à pointe de platine montée et fixée d'une façon fiable et durable. Cela a pour résultat que la longévité d'une bougie munie d'une telle électrode est améliorée en même temps que les coûts de fabrication de l'électrode sont réduits.

## Revendications

1. Procédé de fabrication d'une électrode centrale bimétallique à pointe de platine pour bougie d'allumage, consistant à introduire un insert de cuivre (5) dans une coupelle en nickel (1), à extruder l'ensemble coupelle-insert, à le mettre en forme pour obtenir une électrode bimétallique, et à fixer une pointe de platine (2) sur la coupelle en nickel (1), caractérisé en ce que l'opération de fixation de la pointe de platine (2) est effectuée avant l'introduction de l'insert de cuivre (5) dans la coupelle (1) et comprend une première phase consistant à positionner par soudage électrique la pointe de platine sur la coupelle en nickel et une deuxième phase consistant à fixer définitivement par brasage sous vide la pointe de platine sur la coupelle dépourvue de l'insert de cuivre.

2. Procédé selon la revendication 1, caractérisé en ce que l'on forme ladite coupelle en nickel (1) avec un téton (9) axial et qu'on assemble ensuite la pointe de platine (10) sur ledit téton (9).

3. Procédé selon la revendication 1 ou 2, caractérisé en ce que l'on écrase la pointe de platine (2; 10) après l'assemblage en vue de l'obtention d'une surface aplatie d'étincelage (8).

## Patentansprüche

1. Verfahren zur Herstellung einer bimetallischen Mittelelektrode mit Platinspitze für Zündkerze, das darin besteht, ein Kupfereinsatzstück (5) in eine Kapsel aus Nickel (1) einzuführen, die Einheit Kapsel-Einsatzstück zu extrudieren, sie in Form zu bringen, um eine bimetallische Elektrode zu erhalten, und eine Platinspitze (2) auf der Kapsel aus Nickel (1) zu befestigen, dadurch gekennzeichnet, daß der Arbeitsgang zur Befestigung der Platinspitze (2) vor der Einführung des Kupfereinsatzstücks (5) in die Kapsel (1) vorgenommen wird und eine erste Stufe, die aus der Positionierung der Platinspitze auf der Kapsel aus Nickel durch elektrisches Schweißen besteht, und eine zweite Stufe aufweist, die aus der endgültigen Befestigung der Platinspitze auf der vom Kupfereinsatzstück freien Kapsel durch Hartlöten unter Vakuum besteht.

2. Verfahren nach dem Anspruch 1, dadurch gekennzeichnet, daß man die Kapsel aus Nickel (1) mit einem axialen Ansatz (9) ausbildet und anschließend die Platinspitze (10) auf dem Ansatz (9) anfügt.

3. Verfahren nach dem Anspruch 1 oder 2, dadurch gekennzeichnet, daß man die Platinspitze (2; 10) nach der Formgebung quetscht, um eine abgeflachte Zündfunkenoberfläche (8) zu erhalten.

## Claims

1. Process for the production of a platinum-tipped bimetallic central electrode for a spark plug, comprising introducing a copper insert (5) into a nickel cup (1), extruding the cup-insert assemble, shaping it to obtain a bimetallic electrode and fixing a platinum tip (2) to the nickel cup (1), characterized in that the operation of fixing the platinum tip (2) is carried out prior to the introduction of the copper insert (5) into the cup (1) and comprises a first phase consisting of positioning by electric welding the platinum tip on the nickel cup and a second phase consisting of definitively fixing by brazing under vacuum the platinum tip on the copper insert-free cup.

2. Process according to claim 1, characterized in that the nickel cup (1) is formed with an axial nipple (9) and the platinum tip (10) is then assembled onto said nipple (9).

3. Process according to claims 1 or 2, characterized in that the platinum tip (10) is flattened out after assembly, in order to obtain a flattened sparking surface (8).
